# FASCICULE DE BREVET EUROPEEN

(11) **EP 0 056 671 B1**
(45) Date de publication et mention de la délivrance du brevet: **26.08.1987**
(21) Numéro de dépôt: 82200039.4
(22) Date de dépôt: 14.01.1982
(51) Int. Cl.: H01J 29/38, H01J 1/34

(54) **Dispositif de détection photoélectrique**
Photoelektrische Detektorvorrichtung
Photoelectric detector device

(30) Priorité: 21.01.1981 FR 8101039
(43) Date de publication de la demande: 28.07.1982
(73) Titulaire: LABORATOIRES D'ELECTRONIQUE ET DE PHYSIQUE APPLIQUEE L.E.P., 94450 Limeil-Brévannes (FR); Philips Electronics N.V., 5621 BA Eindhoven (NL)
(72) Inventeur: Dolizy, Pierre, F-75007 Paris (FR); Grolière, Françoise, F-75007 Paris (FR)
(74) Mandataire: Landousy, Christian

## Description

La présente invention concerne un dispositif de détection photoélectrique pour un rayonnement de longueur d'one comprise dans un certain domaine, lequel dispositif comprend dans une enveloppe à vide une couche photoémissive supportée par un substrat qui est transparent au rayonnement incident et en outre, pour l'adaptation optique, une couche intermédiaire transparente audit rayonnement, disposée entre la couche photoémissive et le substrat, l'indice de réfraction du matériau constitutif de la couche intermédiaire étant compris entre celui du substrat et celui du matériau de la couche photoémissive.

De tels dispositifs peuvent être par exemple des cellules photoélectriques, des tubes intensifica- teurs d'image, des tubes image intégrés dans des systèmes de prise de vues de télévision ou encore des photomultiplicateurs.

Quand un dispositif de détection photoélectrique comporte une couche photoémissive déposée directement sur un substrat, il en résulte en général une mauvaise adaptation optique de la couche photoémissive sur le substrat si bien qu'une bonne partie de la lumière incidente sur le substrat est mal utilisée pour la conversion des photons en électrons. L'efficacité de détection photoélectrique du dispositif s'en trouve considérablement réduite. Il est connu d'améliorer cette efficacité en atténuant les phénomènes de réflexion qui se produisent à l'interface substrat-couche photoémissive au moyen d'une ou plusieurs couches intermédiaires transparentes au rayonnement incident placées entre substrat et couche photoémissive.

Un tel dispositif ne comportant qu'une seule couche intermédiaire, comme selon l'invention, fait l'objet par exemple du brevet des Etats-Unis d'Amérique n° 3 254 253. La couche intermédiaire introduite est choisie pour sa faible absorption. Par ailleurs, ses constantes optiques et son épaisseur sont telles que, compte tenu des constantes optiques du substrat et de la couche photoémissive, les lumières réfléchies respectivement à l'interface substrat-couche intermédiaire et à l'interface couche intermédiaire-couche photoémissive sont sensiblement de même amplitude et de phase opposées, si bien qu'elles tendent à s'annuler mutuellement par interférence.

Un tel dispositif atténue considérablement les pertes dues aux phénomènes de réflexion mais ne représente pas nécessairement le dispositif qui, construit avec des couches de même composition, présenterait le rendement de photoémission optimal.

Le but de l'invention est de proposer un dispositif de détection photoélectrique comprenant une couche photoémissive supportée par un substrat transparent aux radiations incidentes avec couche intermédiaire également transparente, entre substrat et couche photoémissive, le rendement de photoémission dudit dispositif étant optimal compte tenu de la nature des matériaux constitutifs respectivement du substrat et des couches photoémissive et intermédiaire.

Ce but est atteint pour les longueurs d'onde indiquées par les dispositifs selon les revendications 1 et 2. Des réalisations particulières sont définies dans les revendications 3 et 4. Le préambule est caractérisé en ce que l'épaisseur e de la couche photoémissive et l'épaisseur eᵢ de la couche intermédiaire sont proportionnées de telle sorte que l'absorption des photons du domaine de longueur d'onde considéré s'effectue préférentiellement dans la couche photoémissive au voisinage de l'interface de ladite couche avec le vide du dispositif, dans une tranche d'épaisseur, mesurée à partir de ladite interface, de l'ordre de grandeur de la profondeur.

Pour naître, l'invention se fonde sur les expressions théoriques du rendement de photoémission d'un dispositif de détection photoélectrique avec ou sans couche intermédiaire entre substrat et couche photoémissive, l'absorption de la lumière dans la couche photoémissive étant supposée s'effectuer dans la couche photoémissive.

En l'absence de couche intermédiaire, ce rendement est fonction de l'épaisseur e de la couche photoémissive et de ses constantes optiques n, k (n indice de réfraction et k indice d'extinction du matériau). Son expression s'écrit: dans laquelle les symboles ont la signification suivante:
- x distance mesurée entre l'interface couche photoémissive vide du tube (x = 0) et le lieu d'absorption des photons dans la couche;
- W énergie des photoélectrons;
- A_{λ} (n, k, x) fonction d'absorption de la radiation de longueur d'onde À dans la couche photoémissive à la distance x de l'interface couche photoémissive vide;
- P(W, 0) propabilité de sortie des photoélectrons à l'interface couche photoémissive vide (x = 0), prise égale à l'unité dans les applications qui suivent;
- L profondeur d'échappement des photoélectrons de la couche photoémissive;
- f(x, L) loi caractérisant le transport des électrons dans la couche;
- e épaisseur de la couche photoémissive.

En présence d'une couche intermédiaire d'épaisseur e₁ et de constantes optiques ni, k₁ (ni indice de réfraction, k₁ indice d'extinction) entre le substrat et la couche photoémissive, la fonction d'absorption AI des photons dans la couche photoémissive est fonction non seulement de n, k, x mais aussi de e₁, ni, kᵢ et l'expression donnant le rendement p'_{λ} de photoémission de la structure s'écrit:

Des applications numériques des expressions (1) et (2) en prenant comme loi de transport des électrons (où e représente ici le nombre de Neper) pour quelques cas théoriques, suivies de vérifications expérimentales servent à illustrer l'invention. Les matériaux utilisés pour le substrat présentent un indice de réfraction de grandeur de l'ordre de 1,5 à 2 et ceux, utilisés pour la couche intermédiaire transparente (k₁≠0), un indice de réfraction plus grand que celui du substrat et plus petit que celui de la couche photoémissive.

L'invention est décrite ci-après plus en détail au moyen d'exemples en référence à des dessins qui représentent:
Figure 1: une vue schématique en coupe du dispositif de photoémission selon l'invention.
Figure 2: un réseau de courbes en coordonnées cartésiennes indiquant le rendement de photoémission du dispositif en fonction de l'épaisseur e de la couche photoémissive pour différentes valeurs e₁ de la couche intermédiaire à la longueur d'onde λ = 436 nm, le matériau photoémissif étant (Sb Na₂ K, Cs) et celui de la couche intermédiaire Ti0₂.
Figure 3: un réseau de courbes semblables indiquant le rendement de photoémission du dispositif à la longueur d'onde λ = 546 nm.
Figure 4: un réseau de courbes semblables indiquant le rendement de photoémission du dispositif à la longueur d'onde λ = 800 nm.
Figure 5: un réseau de courbes indiquant la sensibilité énergétique en fonction de l'épaisseur e de couche photoémissive d'un dispositif de photoémission avec et sans couche intermédiaire en TiO₂ d'épaisseur e₁ = 50 nm.
Figure 6: la sensibilité spectrale énergétique d'un dispositif de photoémission selon l'invention en fonction de la longueur d'onde de la lumière, avec couche intermédiaire d'épaisseur e₁ = 50 nm en Ti0₂ et couche photoémissive d'épaisseur e = 90 nm en (Sb Na₂ K, Cs), et la sensibilité de la même couche photoémissive d'épaisseur 130 nm déposée directement sur le substrat de verre (couche dite S 25).

La figure 1 est une vue en coupe d'une réalisation d'un dispositif dans lequel le substrat consiste en un disque 11 transparent au rayonnement sur lequel sont déposées la couche photoémissive 12 d'épaisseur e et la couche intermédiaire 13 d'épaisseur e₁ transparente également aux radiations. Cet empilement est censé constituer l'entrée d'un tube photoélectrique, la lumière à détecter se présentant du côté gauche de l'empilement dans le sens de la flèche 14, le vide du tube 15 se trouvant du côté droit.

Selon un premier mode de réalisation, l'invention se propose d'améliorer le rendement de photoémission par rapport à une couche photoémissive de référence déposée directement sur un substrat, cette amélioration étant mise en évidence dans des domaines du spectre de lumière centré sur les longueurs d'ondes du bleu (λ = 436 nm), du vert (λ = 546 nm) et du rouge (λ = 800 nm). Cette couche de référence, par exemple du type S 20 trialcaline de formule chimique (Sb Na₂ K, Cs) est déposée sur un substrat d'indice de réfraction de l'ordre de 1,5. Le rendement ρλ de photoémission d'une telle couche est maximal dans chacun des domaines pour une certaine valeur de l'épaisseur e de la couche. L'ordre de grandeur de cette valeur apparaît sur la ligne 2 du tableau 1 ci-après en fonction du domaine spectral. Sur la ligne 3 du même tableau est indiqué le rendement de photoémission correspondant exprimé en électrons par 100 photons incidents. Selon ce premier mode de réalisation, la couche intermédiaire introduite entre la couche photoémissive et le substrat est une couche par exemple en TiO₂ d'indice de réfraction 2,6. Sur les figures 2, 3, 4 sont représentées en coordonnées cartésiennes les variations en fonction de l'épaisseur e de la couche photoémissive, du rendement de photoémission du dispositif construit pour des lumières respectivement bleue, verte et rouge centrées sur les longueurs d'onde λ respectivement: λ = 436 nm, λ = 546 nm, λ = 800 nm. Sur ces figures, chaque courbe correspond à une valeur de e₁ de la couche intermédiaire, cette valeur étant indiquée en regard de chaque courbe. Le rendement p'λ de photoémission du dispositif est optimal dans chacun des domaines spectraux lorsque les couples de valeurs de e et e₁ sont ceux indiqués aux lignes 4 et 5 du tableau I, le rendement étant pour sa part indiqué à la ligne 6. Sur la ligne 7 on a indiqué le rapport égal à 1,3; 1,25; 1,1; dans les domaines spectraux respectivement bleu, vert et rouge. Le gain photoémissif le plus important est donc obtenu en lumière bleu avec une épaisseur de photocathode comparable aux couches photoémissives de type S 20 de même composition déposée directement sur le substrat.

Le dispositif de détection photoélectrique selon l'invention ne se limite pas à celle correspondant à des épaisseurs e et e₁ dont les couples de valeurs sont ceux indiqués sur le tableau I.

En effet, comme il apparaît sur chacune des figures 2, 3, 4, il existe d'autres couples de valeurs pour lesquelles le rendement de photoémission est sensiblement optimal. Chaque couple de valeurs correspond à une variante de l'invention. Ces couples de valeurs apparaissent pour chacun des domaines spectraux dans le tableau Il ci-après.

Dans les domaines spectraux bleu et vert, les couples des valeurs se groupent dans deux ensembles correspondant chacun à une somme des épaisseurs e et eⱼ sensiblement constante à savoir dans le bleu e+e₁ = 145 nm et e+eᵢ = 70 nm et dans le vert e+e₁ = 190 nm, e+e₁ = 90 nm. Dans le domaine rouge les couples des valeurs forment un ensemble pour lequel e + e₁ = 145 nm. Compte tenu de la précision des mesures, l'invention s'étend aux dispositifs pour lesquels la somme e+e₁ est égale aux valeurs précédemment indiquées à 15% près. Pour des domaines de longueurs d'onde différents, l'invention conduit à des dispositifs se définissant de manière analogue et dont les sommes e+e₁ sont caractéristiques des domaines spectraux considérés.

Un second mode de réalisation de l'invention consiste dans l'utilisation de certains des dispositifs obtenus selon le premier mode de réalisation comme dispositif de détection photoélectrique dans le spectre visible et proche infrarouge avec obtention d'une uniformité de sensibilité dans ledit spectre aussi bonne que possible. Le dispositif choisi est par exemple celui pour lequel les matériaux de couches photoémissive et intermédiaire sont respectivement (Sb Na₂ K, Cs) et TiO₂ avec des épaisseurs e et e₁ de l'ordre e₁ = 50 nm et e = 90 nm. La figure 5 représente à ce sujet trois couples de courbes répertoriés B, V, R indiquant la sensiblité énergétique, exprimée en mA par Watt de dispositifs de détection photoélectrique dans les domaines, respectivement bleu, vert, rouge du spectre en fonction de l'épaisseur de la couche photoémissive, les courbes en pointillés correspondant à un dispositif avec un dépôt direct de la couche photoémissive sur le substrat, les courbes en traits pleins à un dispositif avec couche photoémissive déposée sur couche intermédiaire d'épaisseur eₗ = 50 nm entre substrat et couche photoémissive, la probabilité P(W, 0) de sortie des électrons de la couche photoémissive étant prise égale à 0,5 dans tous les cas. L'ensemble de ces courbes permet de comparer la sensibilité du dispositif photoélectrique selon l'invention avec celle d'une couche photoémissive S 25 déposée directement sur le verre et dont l'épaisseur serait 130 nm. Ce gain photoémissif obtenu, selon l'invention, par rapport à la couche S 25 est de l'ordre de 1,1 dans le rouge, 1,5 dans le vert, 2,5 dans le bleu. Les conséquences apparaissent sur les courbes 61 et 62 de la figure 6 représentant les variations, en fonction de la longueur d'onde λ de la lumière, de la sensibilité énergétique exprimée en mA par Watt respectivement de la couche S 25 et du dispositif selon l'invention. Par rapport à la couche S 25, la sensibilité se trouve augmentée dans le bleu et le vert et de ce fait présente une certaine uniformité.

Il va de soi que l'invention s'étend à tous les dispositifs comportant sur le substrat une couche photoémissive et une couche intermédiaire transparente (K₁≠0) dont l'indice de réfraction du matériau est compris entre celui du substrat et celui du matériau photoémissif.

Ainsi, selon des variantes de ces modes de réalisation, la couche photoémissive est bialca- line de formule chimique Sb Ax By dans laquelle A et B sont des éléments alcalins et x, y des coefficients, s'il s'agit d'accroître les sensibilités dans le bleu et le vert ou encore de type Sb Ax s'il s'agit d'accroître la sensibilité seulement dans le bleu ou encore de type Ag 0 Cs pour l'accroissement de la sensibilité dans tout le spectre visible et proche infrarouge de la lumière. Par ailleurs, le matériau TiO₂ de la couche intermédiaire est par exemple remplacé par Ta₂O₅ ou encore In₂ O₃ ou Sn 0₂ (sauf en cas de présence de sodium) ou SiO, Mn O,Al₂O₃ Si₃N₄, Mg O ou encore un verre au lanthane préparé en couche mince. Lorsque les matériaux des couches photoémissive et intermédiaire sont ceux précédemment indiqués, les épaisseurs e et e₁ du dispositif se trouvent avoir sensiblement les mêmes valeurs que celles indiquées dans les tableaux 1 et Il, des variations de 15% étant autorisées sans s'écarter sensiblement de l'optimalisation du rendement de photoémission du dispositif.

Parmi les autres avantages présentés par les dispositifs selon l'invention, on peut noter la faiblesse des épaisseurs de couche photoémissive par rapport à celles dans les dispositifs de l'art antérieur et, par ailleurs, le fait que certaines des couches intermédiaires par exemple Sn0₂ et In203, en présentant une résistance électrique très faible, permettent une stabilisation du potentiel électrique à la surface de la couche photoémissive favorable à son fonctionnement en photocathode.

## Revendications

1. Dispositif de détection photoélectrique pour un rayonnement de longueur d'onde comprise dans un certain domaine, lequel dispositif comprend dans une enveloppe à vide une couche photoémissive (12) d'épaisseur e supportée par un substrat (11) qui est transparent au rayonnement incident et en outre, pour l'adaptation optique, une couche intermédiaire (13) transparente audit rayonnement et d'épaisseur e₁ disposée entre la couche photoémissive et le substrat, l'indice de réfraction de matériau constructif de la couche intermédiaire étant compris entre celui du substrat et celui du matériau de la couche photoémissive, caractérisé en ce que pour obtenir un rendement de photoémission maximal dans le bleu, ou dans le vert ou dans le rouge, on choisit les épaisseurs e₁ et e parmi les couples de valeurs figurant dans le tableau suivant:
les épaisseurs étant soumises à une tolérance de 15%, les couples des valeurs se groupant, dans les domaines du bleu et du vert, selon deux ensembles avec e+e₁ = 145 nm et e+e₁ = 70 nm dans le bleu et e+e₁ = 190 nm et e+e₁ = 90 nm dans le vert, et dans le rouge selon un ensemble avec e+e₁ = 145 nm.

2. Dispositif de détection photoélectrique pour la détection de radiations de longueurs d'onde appartenant au spectre visible et au proche infrarouge avec une bonne uniformité de sensibilité énergétique spectrale, lequel dispositif comprend dans une enveloppe à vide une couche photoémissive (12) d'épaisseur e supportée par un substrat (11) qui est transparent au rayonnement incident et en outre, pour l'adaptation optique, une couche intermédiaire (13) transparente audit rayonnement et d'épaisseur e₁, disposée entre la couche photoémissive et le substrat, l'indice de réfraction du matériau constitutif de la couche intermédiaire étant compris entre celui du substrat et celui du matériau de la couche photoémissive, caractérisé en ce que les valeurs de e et e₁ sont respectivement: e₁ = 50 nm et e = 90 nm avec une tolérance de 15%.

3. Dispositif de détection photoélectrique selon une des revendications 1 ou 2, caractérisé en ce que le matériau photoémissif est l'un des matériaux suivants: Sb K₂ Cs, Sb K₂ Rb, Sn Rb₂ Cs, Sb Cs₃, Ag 0 Cs, et en ce que le matériau de couche intermédiaire (13) est l'un des matériaux suivants: TiO₂, Ta₂O₅, In₂O₃, Sn O₂, SiO, MnO, Al₂O₃, Si₃N₄, MgO, verre au lanthane.

4. Dispositif de détection photoélectrique selon une des revendications 1 ou 2, caractérisé en ce que le matériau photoémissif est l'un des matériaux suivants: Sb K₂ Cs, Sb Na₂ K Cs, Sb K₂ Rb, Sb Rb₂ Cs, Sb Cs₃, Ag 0 Cs, et en ce que la matériau du couche intermédiaire (13) est l'un des matériaux suivants: Ti0₂, Ta₂0₅, SiO, MnO, AI₂0₃, MgO, Si₃N₄, verre au lanthane.

## Claims

1. A photoelectric detection device for radiation having wavelengths in a given range which device comprises in an evacuated envelope a photosensitive layer (12), having a thickness e an being supported by a substrate (11) which is transparent to incident radiation, and which device moreover comprises an intermediate layer (13) having a thickness e₁ for the optical adaptation which is transparent to the said radiation and is provided between the photosensitive layer and the substrate, the refractive index of the material of the intermediate layer being between that of the substrate and that of the material of the photosensitive layer, characterized in that for obtaining a maximum efficiency of photosensitivity in the blue, green or red range, the thickness e₁ and e are chosen between the sets of values in the following table:
The thickness having a tolerance of 15%, the sets of values being grouped in the blue and green ranges in accordance with two sets, where e+e₁ = 145 nm and e+e, = 70 nm in the blue range, and where e+e₁ = 190 nm and e+e₁ = 90 nm in the green range, and in accordance with a set, where e+e₁ = 145 nm in the red range.

2. A photoelectric detection device for the detection of radiation having wavelengths from a visible spectrum and from the near infrared with a good uniformity of the spectral energy sensitity, which device comprises in an evacuated envelope a photosensitive layer (12), having a thickness e and being supported by a substrate (11) which is transparent to incident radiation, and which device moreover comprises an intermediate layer (13) having a thickness of e₁ for the optical adaptation which is transparent to the said radiation and is provided between the photosensitive layer and the substrate, the refractive index of the material of the intermediate layer being between that of the substrate and that of the material of the photosensitive layer, characterized in that the values of e and e₁ are: e₁ = 50 nm and e = 90 nm, respectively with a tolerance of 15%.

3. A photoelectric detection device as claimed in Claim 1 or 2, characterized in that the photosensitive material is one of the following materials: Sb K₂ Cs, Sb K₂ Rb, Sb Rb₂ Cs, Sb Cs₃, Ag 0 Cs, and the material of the intermediate layer (13) is one of the following materials: Ti0₂, Ta₂0₅, In₂0₃, Sn 0₂, SiO, MnO, A1₂0₃, Si₃N₄, MgO, lanthanum glass.

4. A photoelectric detection device as claimed in Claim 1 or 2, characterized in that the photosensitive material is one of the following materials: Sb K₂ Cs, Sb Na₂ K Cs, Sb K₂ Rb, Sb Rb₂ Cs, Sb Cs₃, Ag 0 Cs and the material of the intermediate layer (13) is out of the following materials: Ti0₂, Ta₂0₅, SiO, MnO, AI₂0₃, MgO, Si₃N₄, lanthanum glass.

## Patentansprüche

1. Photoelektrische Detektoranordnung für eine Strahlung mit einer Wellenlänge in einem bestimmten Bereich, wobei diese Anordnung in einer evakuierten Hülle eine Photoemissionsschicht mit einer Dicke e auf einem Substrat (11) aufweist, das für einfallende Strahlung transparent ist und ausserdem zur optischen Anpassung eine für diese Strahlung transparente Zwischenschicht (13) mit einer Dicke e₁ aufweist, die zwischen der Photoemissionsschicht und dem Substrat vorgesehen ist, wobei die Brechzahl der Zwischenschicht zwischen der des Substrats und der des Materials der Photoemissionsschicht liegt, dadurch gekennzeichnet, dass zum Erzielen eines maximalen Wirkungsgrades der Photoemission im Blauen oder im Grünen oder aber im Roten die Dicken e₁ und e aus den Wertpaaren der untenstehenden Tabelle gewählt werden:
wobei die Dicken eine Toleranz von 15% aufweisen, und wobei die Wertpaare in den Bereichen von Blau und Grün entsprechend zwei Kombinationen mit e+e₁ = 145 nm und e+e₁ = 70 nm im Blauen und e+e₁ = 190 nm und e+e₁ = 90 nm im Grünen und in dem Roten entsprechend einer Kombination mit e+e₁ = 145 nm.

2. Photoelektrische Detektoranordnung zum Detektieren von Strahlung mit einer Wellenlänge in dem sichtbaren Spektrum und im nahen Infrarotbereich mit einer guten Uniformität der spektralen Energieempfindlichkeit, wobei diese Anordnung in einer evakuierten Hülle eine Photoemissionsschicht (12) mit einer Dicke e auf einem Substrat (11) aufweist, das für einfallende Strahlung transparent ist und ausserdem zur optischen Anpassung eine für diese Strahlung transparente Zwischenschicht (13) mit einer Dicke e₁ aufweist, die zwischen der Photoemissionsschicht und dem Substrat vorgesehen ist, wobei die Brechzahl des Materials der Zwischenschicht zwischen der des Substrats und der des Materials der Photoemissionsschicht liegt, dadurch gekennzeichnet, dass die Werte e und e₁ wie folgt sind: e₁ = 50 nm, und e = 90 nm mit einer Toleranz von 15%.

3. Photoelektrische Detektoranordnung nach einem der Ansprüche 1 oder 2, dadurch gekennzeichnet, dass das Photoemissionsmaterial eines der folgenden Materialien ist: Sb K₂ Cs, Sb K₂ Rb, Sn Rb₂ Cs, Sb Cs₃ Ag O Cs und dass das Material der Zwischenschicht (13) eines der folgenden Materialien ist: Ti0₂, Ta₂0₅, In₂0₃, Sn 0₂, SiO, MnO, Al₂O₃, Si₃N₄, MgO, Lanthanglas.

4. Photoelektrische Detektionsanordnung nach einem der Ansprüche 1 oder 2, dadurch gekennzeichnet, dass das Photoemissionsmaterial eines der folgenden Materialien ist: Sb K₂ Cs, Sb Na₂ K Cs, Sb K₂ Rb, Sb Rb₂ Cs, Sb Cs₃, Ag 0 Cs und dass das Material der Zwischenschicht (13) eines der folgenden Materialien ist: Ti0₂, Ta₂0₅, SiO, MnO, A1₂0₃, MgO, Si₃N₄, Lanthanglas.
